# FASCICULE DE BREVET EUROPEEN

(11) **EP 1 975 264 B1**
(45) Date de publication et mention de la délivrance du brevet: **14.06.2017**
(21) Numéro de dépôt: 08102886.2
(22) Date de dépôt: 25.03.2008
(51) Int. Cl.: C22C 29/08, C22C 1/10

(54) **Procédé pour fabriquer une pièce comprenant au moins un bloc en matériau dense constitué de particules dures dispersées dans une phase liante : application à des outils de coupe ou de forage.**
Herstellungsverfahren eines Teils, das mindestens einen Block aus dichtem Material umfasst, das aus harten Partikeln besteht, die in der Bindephase dispergiert werden, zum Einsatz bei Werkzeugen zum Schneiden oder Bohren
Method of manufacturing a part comprising at least one block made from a dense material consisting of hard particles dispersed in a binding phase: application to cutting or drilling tools.

(30) Priorité: 27.03.2007 FR 0754061
(43) Date de publication de la demande: 01.10.2008
(73) Titulaire: Varel Europe, 65420 Ibos (FR)
(72) Inventeur: Dourfaye, Alfazazi, 75011 Paris (FR); Colin, Christophe, 91000 Evry (FR); Sorlier, Elodie, 75012 Paris (FR); Sellami, Hedi, 92120 Montrouge (FR)
(74) Mandataire: Ziegler, Stefan Michael

(56) Documents cités:
- US-A- 5 618 625
- US-A- 5 713 133
- US-A1- 2002 096 306
- PARK JONG-KU ET AL: "Anomalous growth of the complex carbide phase in carbon-deficient WC-Co hard metal during the infiltration of eutectic liquid" MATER SCI ENG A STRUCT MATER PROP MICROSTRUCT PROCESS NOV 1988, vol. A105-6, no. part1, 9 novembre 1987 (1987-11-09), pages 233-236, XP002458195
- ROEBUCK B ET AL: "INFILTRATION AS A METHOD FOR PRODUCING WC HARDMETALS WITH CO AND NI ALLOY BINDER-PHASES" INTERNATIONAL JOURNAL OF REFRACTORY AND HARD METALS, MPR PUBLISHING SERVICES LTD., SHREWBURY, GB, vol. 3, no. 1, 1 mars 1984 (1984-03-01), pages 35-40, XP000569229 ISSN: 0263-4368
- JAIN M ET AL: "Processing of functionally graded WC/Co/diamond nanocomposites" SCRIPTA MATERIALIA, ELSEVIER, AMSTERDAM, NL, vol. 44, no. 8-9, 18 mai 2001 (2001-05-18), pages 2099-2103, XP004327717 ISSN: 1359-6462
- SORLIER E ET AL: "Elaboration de gradients de composition continue dans des taillants PDC", MATERIAUX 2006, DIJON, FRANCE, , 13 November 2006 (2006-11-13), pages 1-9, XP002532888, Retrieved from the Internet: URL:http://hal.archives-ouvertes.fr/docs/0 0/14/45/46/PDF/Sorlier-Colin_Materiaux_200 6_Dijon_9_p.pdf [retrieved on 2007-05-10]

## Description

L'invention est relative à la fabrication de pièces comprenant au moins un bloc en matériau dense constitué de particules dures dispersées dans une phase liante ductile, le matériau dense étant susceptible d'être enrichi localement en phase liante par imbibition.

L'invention concerne plus particulièrement la fabrication d'outils en composite céramique-métal, encore appelé cermet, et plus particulièrement des outils destinés au forage pétrolier et/ou minier.

On entend par imbibition un enrichissement en liquide d'un système solide/liquide parfaitement dense dans lequel au moins une phase solide est sous forme de grains ayant l'aptitude à adapter leur forme par l'absorption de liquide rendant ainsi le système énergétiquement plus stable. L'enrichissement en liquide se fait sous l'effet de la force motrice de la pression de migration existant dans de tels systèmes.

Les outils de forage sont constitués de têtes surmontées de taillants destinés à couper ou broyer la roche. Ces taillants, parties actives de l'outil, sont majoritairement à base de carbure, matériau extrêmement dur mais fragile. Cette fragilité est particulièrement gênante lorsque de tels outils sont utilisés pour forer des couches géologiques constituées de roches de différentes duretés, ces hétérogénéités étant susceptibles de provoquer des chocs qui peuvent engendrer des fissures dans les taillants et ainsi conduire à des usures par écaillage ou à des ruptures de ces taillants.

Afin de réduire les risques d'usure prématurée ou de rupture de ces taillants, il a été envisagé de créer des taillants en cermet dont le coeur est plus ductile que la surface extérieure, laquelle se trouve directement au contact des roches. Ainsi, le coeur du taillant résistera mieux aux chocs (zone enrichie en phase liante), tout en conservant une bonne capacité de coupe (zone pauvre en phase liante en contact avec la roche).

Afin de réaliser de tels taillants, dits à gradient de composition ou à gradient de propriétés, il a été proposé de réaliser des cermets non denses à gradient de porosité, et de les infiltrer par une phase liante afin d'améliorer la ductilité d'une zone au coeur du cermet. Cependant, cette méthode est mal adaptée, en particulier aux systèmes WC-Co, car elle conduit à la destruction partielle du squelette de carbure préexistant à l'infiltration et, de ce fait, ne permet pas d'obtenir les propriétés souhaitées pour le taillant. L'infiltration est un enrichissement en liquide d'un système solide/liquide non parfaitement dense sous la seule force motrice de la capillarité encore appelée pression capillaire. L'infiltration fait intervenir une troisième phase dite non condensée (phase gazeuse) en plus des deux phases condensées (solide, liquide).

Il a également été proposé de réaliser des cermets à gradient de composition ayant une surface externe dure et un coeur ductile, par frittage naturel (sans application d'une pression extérieure) en phase solide d'une pièce multicouches, chacune des couches ayant une composition différente. Toutefois, cette méthode ne permet pas de densifier complètement le matériau et doit être suivi d'un traitement coûteux de compaction isostatique à chaud. En outre, la préparation du cermet à gradient de composition est complexe puisqu'elle nécessite la réalisation d'une succession de couches élémentaires qui s'emboîtent les unes dans les autres, chaque couche ayant une composition différente. Enfin, ce procédé qui est complexe et très coûteux, ne permet pas d'obtenir un gradient continu de composition. De ce fait, un cermet ainsi obtenu, comporte une succession de couches de duretés et de coefficients de dilatation sensiblement différents les uns des autres, engendrant des risques de délaminage à l'interface entre deux couches successives.

Afin de remédier aux inconvénients du frittage en phase solide, il a été proposé de réaliser de tels matériaux par frittage naturel en phase liquide, ce qui permet d'obtenir très rapidement et en une seule étape, un matériau à structure graduelle complètement dense. Mais, ce procédé présente l'inconvénient d'atténuer assez fortement le gradient de composition en raison de la migration de liquide entre les couches de faible épaisseur. En outre, et contre toute attente, le gradient de composition reste discontinu lorsque la durée de maintien à l'état liquide reste inférieure à une durée critique au-delà de laquelle on constate une complète homogénéisation du cermet.

Pour ces différentes raisons, les trois méthodes qui ont été proposées par le passé sont inadaptées à la fabrication industrielle d'outils pour le forage, ayant des propriétés d'emploi satisfaisantes, à la fois de résistance à l'usure en surface et de ductilité ou de ténacité à coeur.

Par ailleurs, afin d'améliorer la tenue en service d'outils coupants, il a été proposé de déposer à la surface de cermets des revêtements durs en nitrure, carbonitrure, oxyde ou borure. De telles méthodes ont été décrites par exemple dans les brevets US 4,548,786 ou US 4,610,931. Mais, ces méthodes présentent l'inconvénient d'améliorer uniquement la résistance à l'usure par abrasion du cermet, et ce uniquement sur de faibles épaisseurs (quelques microns). Par ailleurs, le revêtement étant de nature différente par rapport à celle du taillant, un délaminage ou écaillage de cette couche peut se produire suite à une sollicitation thermo-mécanique du taillant.

Il a été également proposé d'améliorer à la fois la résistance à l'usure de la surface ainsi que la résistance aux chocs de cermets du type WC-Co en mettant en contact un cermet dense sous stoechiométrique en carbone avec une phase gazeuse riche en carbone (méthane). Sous l'effet de la température, le carbone de la phase gazeuse diffuse dans le cermet sous stoechiométrique et réagit avec la phase η, selon la réaction chimique 2C + Co₃W₃C (phase η) → 3WC + 3Co conduisant à une libération de cobalt qui migre vers les zones plus pauvres en cobalt. Cette méthode décrite par exemple dans le brevet US 4,743,515, présente cependant l'inconvénient de conduire à un gradient de phase liante riche en cobalt sur un ou deux millimètres, tout en conservant le coeur du cermet fragile, puisque constitué de la phase η, pouvant facilement se fissurer au cours de chocs répétés.

Il a été proposé de réaliser des outils de coupe ayant des structures particulières, notamment des structures en nid d'abeille, dont l'avantage est de combiner à la fois une bonne résistance à l'usure et une bonne ténacité. Ces cermets à microstructure fonctionnelle présentent un compromis de propriétés ductile/fragile intéressant mais demeure insuffisant pour l'application recherchée. Ce matériau composite fait l'objet du brevet US 5,880,382.

L'article *Elaboration de de gradients de composition continue dans des taillants PDC*, issu de la conférence MATERIAUX 2006, du 13-17 novembre 2006 à Dijon (France), divulgue un procédé dans lequel un cermet dense est issu d'un frittage en phase liquide.

Le but de la présente invention est de remédier à ces inconvénients en proposant un moyen permettant de fabriquer dans des conditions industrielles satisfaisantes des blocs en matériau dense à base de cermet destinés à des outils de coupe ou de forage ayant à la fois une très bonne résistance à l'usure en surface et une bonne ténacité à coeur de façon à avoir une durée de vie améliorée par rapport à celle des outils conventionnels.

A cet effet, l'invention a pour objet un procédé pour fabriquer une pièce, et notamment un taillant, comprenant au moins un bloc en matériau dense constitué de particules dures dispersées dans une phase liante, le matériau dense étant susceptible d'être enrichi localement en phase liante par imbibition d'un matériau d'imbibition.

Selon ce procédé, on dépose sur tout ou partie de la surface du bloc, un matériau de protection capable d'empêcher la migration du matériau d'imbibition à travers les parois sur lesquelles le matériau de protection est déposé et éventuellement de modifier la cinétique de migration de la phase liante dans le bloc, en laissant libre au moins une aire d'imbibition d'une surface du bloc, on met l'aire d'imbibition au contact d'un matériau d'imbibition capable d'enrichir localement le bloc en phase liante, puis on soumet le bloc dense à un cycle thermique adapté constitué d'un chauffage, d'un maintien en température et d'un refroidissement, de façon à faire passer le matériau d'imbibition au moins partiellement à l'état liquide et la phase liante du bloc totalement à l'état liquide de telle sorte que l'enrichissement en phase liante se fasse uniquement à travers l'aire d'imbibition, de façon à créer dans le bloc un gradient continu en phase liante sur des distances millémétriques et de la forme désirée.

De préférence, le cycle thermique est réalisé, de telle sorte qu'il se forme dans l'ensemble constitué par le bloc en matériau dense et le matériau d'imbibition, un gradient de température tel que la température minimale d'imbibition est atteinte à l'interface entre le bloc et le matériau d'imbibition, et tel que, dans le bloc, la température est supérieure à la température minimale d'imbibition et, dans le matériau d'imbibition, au moins au voisinage de l'interface, la température est inférieure à la température minimale d'imbibition.

Le cycle thermique peut aussi être réalisé de telle sorte que le temps passé à l'état liquide et que la température de maintien engendrent un volume liquide du matériau d'imbibition juste suffisant pour l'enrichissement recherché.

Le matériau d'imbibition est, par exemple une pastille constituée d'un compact de poudre agglomérée à froid sous charge dont une face est au contact d'une surface du bloc en matériau dense. Il présente de préférence un changement local de composition de sa phase liante à la suite d'une montée en température dans un creuset conduisant à un non effondrement du matériau d'imbibition.

Le matériau d'imbibition peut aussi être sous forme d'une pâte (mélange d'une poudre et d'un cément aqueux) déposée sur une surface du bloc en matériau dense, par exemple au pinceau, ou sous forme d'un revêtement projeté par plasma ou par laser. L'avantage d'un tel conditionnement du matériau d'imbibition est qu'il peut s'adapter à toutes les géométries de blocs.

De préférence, le bloc au contact du matériau d'imbibition est disposé dans un creuset en matériau réfractaire chimiquement inerte vis-à-vis du matériau d'imbibition, par exemple en alumine ou en graphite, et chauffé dans un four sous atmosphère contrôlée ou sous vide.

Les phases constitutives du bloc en matériau dense comprennent en général au moins des particules dures d'un ou plusieurs carbures métalliques, et une phase liante métallique ductile, qui de préférence forme un eutectique en température avec le ou les carbures métalliques. Le bloc peut être constitué en outre d'autres particules dures telles que des particules de diamant.

Le matériau d'imbibition a de préférence une composition proche de celle de la phase liante du bloc en matériau dense. En particulier, au-dessus de la température d'imbibition, la composition du matériau d'imbibition est proche de celle de la phase liante liquide du bloc en matériau dense. Par exemple, il est constitué, pour au moins 85% en poids, d'un eutectique formé entre le ou les carbure(s) métallique(s) du bloc et la phase liante métallique, dont la température de fusion est inférieure ou égale ou légèrement supérieure à la température de fusion de la phase liante du bloc, la phase liante métallique du matériau d'imbibition étant constituée d'un ou plusieurs éléments métalliques pris parmi Co, Fe, Ni, et pour au plus 15% en poids, d'un ou plusieurs éléments métalliques pris parmi Cu, Si, Mn, Cr, Mo, W, V, Nb, Ta, Ti, Zr, Hf, le reste étant des impuretés.

La température minimale d'imbibition est, en général, la température Te de fusion de l'eutectique du bloc en matériau dense et correspond, en général à la température de fusion de la phase liante du bloc dense.

De préférence, le cycle thermique comprend une montée en température à une température de maintien Tm supérieure ou égale à la température Te de fusion de l'eutectique du bloc en matériau dense, de préférence inférieure à Te + 200°C, et mieux, inférieure à Te + 50°C, suivi de préférence d'un court maintien à la température Tm, puis d'un refroidissement rapide, environ 50°C/min, à une température inférieure à Te, et, enfin, d'un refroidissement plus lent, 10 à 5°C/min, jusqu'à la température ambiante.

Le matériau dont est constitué le bloc en matériau dense peut être un cermet du type WC-Co ou WC-[Co et/ou Ni et/ou Fe], auquel on a éventuellement ajouté des particules de diamant, et le matériau d'imbibition est un eutectique du type WC-M, M étant constitué d'un ou plusieurs métaux pris parmi Co, Ni et Fe.

Le cermet dont est constitué le bloc en matériau dense peut notamment être du type WC-Co et comprendre au plus 35% en poids de cobalt, et le matériau d'imbibition peut notamment être un eutectique du type WC-Co, comprenant au plus 65% en poids de cobalt.

Lorsque l'on dépose sur la surface du bloc en matériau dense une couche de protection, cette couche de protection peut être constituée notamment de nitrure de bore, mais aussi éventuellement de graphite ou d'alumine.

Le bloc en matériau dense est par exemple un taillant d'outil de forage, et, après le traitement d'imbibition, on peut rapporter sur une face du bloc une plaquette diamantée de type PDC (Polycrystalline Diamond Compact : « Compact de diamant pollycristallin ») ou TSP (Thermally Stable Polycrystalline diamond : « Diamant polycristallin thermiquement stable »).

La plaquette diamantée peut être directement rapportée par un procédé HPHT (Haute Pression - Haute Température) sur le bloc en matériau dense préalablement traité par imbibition. La plaquette diamantée peut, aussi, être rapportée sur un autre bloc support en cermet dense homogène qui est, ensuite, assemblé par imbibition sur le premier bloc traité par imbibition.

L'invention concerne également un taillant pour tête d'outil de forage destiné à couper et/ou à broyer les roches, tel qu'un trépan, un pic de mine, un tricône, un outil PDC ou TSP, un outil imprégné, un taillant pour un outil d'abattage ou de fragmentation de roche ou de foration, ou pour un outil d'usinage de matériaux, comprenant un bloc en matériau dense constitué de particules dures dispersée(s) dans une phase liante, notamment du type WC-Co, éventuellement additionné de diamants, qui comporte, sur une distance supérieure à 3 mm (distance millimétrique), un gradient continu de composition de façon à constituer un coeur tenace débouchant sur une face, entouré d'une couche dure en surface.

Le taillant peut, en outre, être surmonté d'une plaquette de diamant de type PDC ou TSP sur une face du bloc.

L'invention va maintenant être décrite de façon plus précise mais non limitative en regard des figures annexées, dans lesquelles :
- la figure 1 est un schéma de fabrication par imbibition d'un bloc en cermet dense ayant une surface extérieure dure et un coeur tenace ;
- la figure 2 est un schéma d'un cycle thermique d'imbibition d'un bloc en cermet dense ayant une surface extérieure dure et un coeur tenace ;
- la figure 3 est un schéma en coupe transverse suivant la hauteur h d'un cermet dense dont le coeur a été rendu plus tenace par imbibition ;
- la figure 4 est un schéma du profil de répartition en phase liante le long de la hauteur h de la face inférieure à la face supérieure du cermet dense dont le coeur a été rendu plus tenace par imbibition, représenté à la figure 3 ;
- la figure 5 est une vue en coupe transverse d'un taillant pour outil de forage constitué d'un bloc en cermet dense dont le coeur a été rendu plus tenace, et sur lequel une plaquette de diamant a été rapportée;
- la figure 6 est une vue en coupe transverse d'un taillant pour outil de forage, comprenant un premier bloc en cermet dense dont le coeur a été rendu tenace, et sur lequel a été assemblé par imbibition un second bloc en matériau dense surmonté d'une plaquette de diamant.

D'une façon générale, les taillants pour outil de forage, ou plus généralement pour outil de coupe, sont des pièces comprenant des blocs en matériau dense de forme généralement parallélépipédique ou de forme cylindrique, obtenus par métallurgie des poudres, constitués d'un matériau dont la structure comprend d'une part des particules dures telles que des carbures métalliques, et en particulier des carbures de tungstène, et d'autre part une phase liante constituée d'un métal ou alliage métallique qui, au contact des carbures, peut former, en température, un eutectique ayant une température de fusion inférieure à la fois à la température de fusion des carbures et à la température de fusion du métal ou de l'alliage métallique. Ce métal ou cet alliage métallique est par exemple du cobalt, mais peut être également du fer, ou du nickel, ou un mélange de ces métaux. En outre, la phase liante peut contenir des métaux d'addition dont la somme des teneurs peut atteindre 15% en poids, mais, en général, ne dépasse pas 1% en poids. Ces métaux d'addition peuvent être du cuivre pour améliorer la conductivité électrique, ou du silicium qui a un effet tensioactif par rapport au système constitué par le carbure et par la phase liante, ou qui peuvent être encore des éléments carburigènes pouvant former des carbures mixtes ou des carbures du type MₓC_{y} autre que le carbure de tungstène. Ces différents éléments sont notamment le manganèse, le chrome, le molybdène, le vanadium, le niobium, le tantale, le titane, le zirconium et l'hafnium.

Outre ces éléments principaux, la composition de la phase liante peut comporter des éléments d'addition que l'on rencontre habituellement dans de tels matériaux céramique-métal et qui modifient la forme et/ou inhibent le grossissement des particules dures. L'homme du métier connaît ces éléments. Enfin, la composition chimique de ces matériaux comprend des impuretés inévitables qui résultent des procédés d'élaboration. L'homme du métier connaît ces impuretés.

Pour certaines applications, afin de renforcer la résistance à l'usure des taillants, on ajoute des particules de diamant. Ces particules de diamant sont rajoutées au mélange de poudre qui sert à la fabrication du bloc par frittage.

D'une façon générale, après frittage, le bloc est dense et constitué de particules dures dispersées dans une phase liante. Ainsi le bloc est constitué d'un matériau dense.

Dans le cas du système WC-Co, la composition de l'eutectique qui se forme en température a une teneur en cobalt d'environ 65% en poids. Bien évidemment, les propriétés d'emploi du bloc obtenues ainsi dépendent notamment des proportions relatives de carbure(s) et de métal ou alliage métallique. Dans le cas des matériaux de forage, sa teneur en phase liante est en général bien inférieure à celle de l'eutectique et même sensiblement inférieure à 35% en poids. En effet, plus la teneur en phase liante est faible, plus la dureté, et donc la résistance à l'usure du matériau, est élevée. Cependant, plus cette teneur en phase liante est faible, plus la ténacité du cermet est faible. Ces propriétés de ces matériaux, appelés cermets, sont bien connues de l'homme du métier.

En outre, les propriétés du cermet dépendent également de la taille et de la forme des grains de carbure.

Afin d'améliorer les propriétés des blocs considérés conformément à l'invention, on utilise une méthode d'enrichissement en phase liante d'une partie du bloc et éventuellement de modification de sa composition, par imbibition, à partir d'un cermet fritté dense ayant, de préférence, une composition homogène.

Le phénomène d'imbibition est possible dans les systèmes biphasés (particules dures constituant la phase solide - phase liante constituant la phase liquide à la température d'imbibition) remplissant certaines conditions. Ainsi, à la température d'imbibition (T≥Te), la phase liante qui est liquide, doit mouiller les particules dures, ces mêmes particules dures doivent être partiellement solubles dans la phase liante liquide et le système doit présenter un mûrissement d'Ostwald avec modification de la forme des particules dures sans nécessairement un grossissement de ces particules par le phénomène de dissolution - reprécipitation.

Pour réaliser l'imbibition, il faut mettre en contact un cermet dense ayant une teneur en phase liante inférieure à une teneur critique (35% en poids dans le cas du système WC-Co) avec un matériau d'imbibition de composition adaptée et porter le tout à une température suffisante pour que le matériau d'imbibition et la phase liante soient liquides ou tout au moins partiellement liquides. Lorsque ces conditions sont réalisées, il y a transfert de phase liante à l'intérieur du cermet et donc, enrichissement de celui-ci en phase liante. En général, le matériau d'imbibition a de préférence une composition identique ou voisine de celle de l'eutectique du cermet considéré à la température d'imbibition. Dans ce cas, l'imbibition augmente la teneur du cermet en phase liante sans modifier la composition chimique de ce matériau. Ce phénomène peut se poursuivre jusqu'à ce qu'il y ait saturation en phase liante du cermet. Pour un cermet du type carbure de tungstène/cobalt avec un matériau d'imbibition de même nature, la saturation est obtenue pour une teneur en cobalt d'environ 35% en poids dans le cermet.

Le matériau d'imbibition peut avoir une composition différente de celle de la phase liante du cermet dense. Dans ce cas, il y a non seulement enrichissement du cermet en phase liante, mais également modification de la composition chimique de la phase liante et éventuellement de la phase carbure.

Le phénomène d'imbibition est thermiquement activé et sa cinétique est donc liée à la température mais également à la teneur initiale en phase liante du cermet, ainsi qu'à la taille et à la forme des particules dures.

L'imbibition est utilisée habituellement pour enrichir des blocs en cermet dense en phase liante en trempant une de leurs extrémités dans un liquide ayant la composition de l'eutectique du cermet considéré. Cette méthode dite d'imbibition au trempé a pour inconvénient que le matériau d'imbibition devenu liquide migre non seulement dans le cermet au travers de(s) zone(s) de contact mais aussi au travers des faces jouxtant cette (ces) zone(s) de contact, rendant la forme du gradient difficilement maîtrisable.

Aussi, pour obtenir le résultat souhaité qui est l'inverse du résultat obtenu habituellement au trempé, les inventeurs ont imaginé de procéder comme on va l'expliquer maintenant.

Comme représenté à la figure 1, on dispose un bloc 1 à traiter, en matériau dense constitué de particules dures noyées dans une phase liante, au contact d'une pastille 2 constituée d'un matériau d'imbibition susceptible de migrer, à partir d'une certaine température, par imbibition à l'intérieur du bloc 1. Le bloc 1 est de forme généralement cylindrique ou parallélépipédique et, comporte une face inférieure 3, une ou plusieurs faces latérales 5 et une face supérieure 6. La pastille 2 en matériau d'imbibition est en contact de la face inférieure 3 du bloc 1, et l'aire de contact 4 de la pastille 2 en matériau d'imbibition et du bloc 1, encore appelée aire d'imbibition, est de surface sensiblement inférieure à la surface de la face inférieure 3 du bloc 1. C'est notamment le positionnement et l'étendue de l'aire d'imbibition par rapport à la face inférieure 3 du cermet dense au moment de l'imbibition qui déterminent en partie la forme du gradient. La face ou les faces latérales 5 et la face supérieure 6 du bloc 1 sont recouvertes d'une couche 7 en matériau de protection. Ce matériau de protection qui est par exemple du nitrure de bore, est destiné d'une part à empêcher le transfert de matériau d'imbibition à travers cette couche de protection et d'autre part, à modifier la cinétique de migration de la phase liante dans le bloc. L'ensemble constitué par le bloc 1 avec sa couche de protection 7 et par la pastille 2 de matériau d'imbibition, est disposé dans un creuset inerte chimiquement aux températures du traitement thermique, par exemple en alumine ou en graphite 8 placé dans un four 9 sous atmosphère contrôlée qui peut être un four sous vide ou un four sous atmosphère d'azote ou d'argon. Ce four devra être capable d'atteindre une température suffisante, de telle sorte que le matériau d'imbibition et la phase liante du bloc soient partiellement ou totalement à l'état liquide, par exemple 1350°C, ou même 1320°C, pour le cas d'un bloc en WC-Co, avec des vitesses de chauffe et de refroidissement élevées afin de pouvoir maîtriser et en particulier minimiser le temps que l'ensemble passera au-dessus de la température eutectique du système traité qui est la température à partir de laquelle l'imbibition se produit et, qui, pour les cermets du type WC-Co, est de l'ordre de 1300°C. Ce four peut être un four à résistance, un four à induction, un four à micro-ondes ou encore une installation SPS (Spark Plasma Sintering : « frittage flash »).

Le bloc 1 en matériau dense est alors soumis à un cycle thermique qui comporte d'abord un chauffage jusqu'à une température supérieure ou égale à la température à laquelle au moins la zone de contact 4 entre la pastille 2 en matériau d'imbibition et la surface inférieure 3 du bloc 1 passe à l'état liquide. Le chauffage est effectué de manière à ce que la température à l'intérieur du bloc soit supérieure à la température Te de fusion de l'eutectique du bloc.

De préférence, on utilise le gradient naturel de température du four pour que le chauffage soit effectué de façon à ce que la température à l'intérieur d'au moins une partie de la pastille 2 de matériau d'imbibition reste inférieure à la température de fusion du matériau d'imbibition.

En procédant ainsi, à la température d'imbibition le matériau d'imbibition pénètre par migration à l'intérieur du bloc 1 en matériau dense au niveau de la zone de contact 4 entre la pastille 2 en matériau d'imbibition et la surface inférieure 3 du bloc 1, par contre, il ne migre pas par les parois latérales externes 5, ni par la paroi supérieure 6 du bloc. Ainsi, l'enrichissement en matériau d'imbibition du bloc 1 en matériau dense se fait essentiellement dans une zone interne débouchant sur la paroi inférieure 3 et s'étendant vers l'intérieur du bloc.

Plus précisément, le traitement thermique comporte, comme on l'a représenté à la figure 2, une phase 15 de chauffage jusqu'à la température Te de fusion de l'eutectique, puis une phase 16 dans laquelle la température est maintenue au-dessus de la température Te jusqu'à une température de maintien Tₘ à laquelle le bloc est maintenu pendant un temps de maintien tₘ, puis une phase 17 dans laquelle le bloc 1 est refroidi très rapidement jusqu'à une température inférieure à la température Te et, enfin, une phase 18 de refroidissement plus lent jusqu'à la température ambiante.

Pendant la phase de chauffage, en dessous de la température Te, le matériau d'imbibition se consolide et subit un retrait. Au-delà de la température Te, il se forme un liquide eutectique à la surface de contact.

La température de palier ne doit pas être trop éloignée de la température Te, mais suffisamment pour engendrer assez de liquide et permettre le mouillage et la migration d'un liquide en équilibre chimique avec le cermet dense à imbiber. Cet écart de température est par exemple au maximum de 200°C ou mieux de 100°C, et de préférence inférieur à 50°C.

Le temps total tₜ au-dessus de la température Te minimale d'imbibition, en général inférieur à 15min, ainsi que la température de maintien Tₘ et le temps de maintien tₘ, sont choisis pour assurer une répartition adaptée du matériau d'imbibition à l'intérieur du bloc en matériau dense. L'homme du métier sait choisir ces paramètres.

Le refroidissement entre la température de palier et la température eutectique d'imbibition est effectué rapidement, de façon à éviter une migration incontrôlée du matériau d'imbibition.

Pour cela, il est souhaitable que la vitesse de refroidissement rapide soit supérieure à 40°C/min, mieux, supérieure à 50°C/min et mieux encore supérieure à 60°C/min. Cependant, afin d'éviter d'engendrer des contraintes trop fortes dans le bloc en matériau dense, il est préférable que la vitesse de refroidissement reste inférieure à 100°C/min.

En dessous de la température eutectique, la migration du matériau d'imbibition étant bloquée, le refroidissement se fait à une vitesse sensiblement plus faible de façon à éviter d'engendrer des contraintes résiduelles trop importantes à l'intérieur du bloc en matériau dense.

En procédant ainsi, on obtient des blocs en matériau dense tel que celui qui est représenté en coupe à la figure 3 et qui comporte un coeur 20 ayant une forte teneur en phase liante et une zone externe 21 ayant une faible teneur en phase liante. Du fait de sa faible teneur en phase liante, la zone externe 21 a une dureté très élevée, donc une très grande résistance à l'usure mais une ténacité faible. En revanche du fait de sa forte teneur en phase liante, la zone interne 20 a une très bonne ténacité et donc une bonne résistance aux chocs.

De par le procédé d'imbibition qui vient d'être décrit et qui correspond à un enrichissement progressif du cermet dense en phase liante et ce, sur une distance millimétrique, l'évolution de la teneur en phase liante se fait de façon continue en diminuant depuis le coeur vers les faces actives du bloc. Cela est représenté de façon schématique à la figure 3 par des lignes d'isoteneur en phase liante 22a, 22b, 22c, 22d et à la figure 4 par un profil de répartition en phase liante le long de la hauteur h de la face inférieure à la face supérieure du cermet dense.

Lorsque le bloc en cermet dense est du type carbure de tungstène/cobalt, celui-ci doit avoir une teneur en cobalt inférieure à 35% en poids. En effet, au-delà de cette teneur le procédé d'imbibition est impossible. Pour enrichir un tel bloc en son propre liant, on met ce bloc en contact avec un matériau d'imbibition constitué d'un mélange de carbure de tungstène/cobalt dont la teneur en cobalt peut varier entre 35% et 65% en poids. De préférence, pour le système WC-Co, le mélange a la composition eutectique correspondant à 65% en poids de cobalt. Ce mélange de carbure de tungstène/cobalt est homogénéisé, par exemple à sec ou en voie humide, de préférence dans un turbula, pendant plusieurs heures. Le mélange est ensuite compacté, par exemple à froid dans un moule simple action ou est mélangé à un cément aqueux. Lorsque le matériau d'imbibition est compacté à froid, il se présente sous forme d'une pastille qui est mise au contact du bloc que l'on veut traiter. Lorsque le matériau d'imbibition est constitué d'une poudre mélangée à un cément aqueux, il peut être déposé sur le bloc au pinceau sur une zone délimitée qui peut avoir une forme quelconque. Il peut également être déposé par des techniques du type projection plasma ou projection laser. La technique de dépose au pinceau ou par projection a l'avantage de permettre de déposer le matériau d'imbibition sur une zone quelconque d'un bloc dont la forme peut être plus complexe que celle d'un parallélépipède ou d'un cylindre.

On notera que, pour chaque bloc en matériau dense à traiter, la dimension et la forme de l'aire d'imbibition, doivent être adaptées à la forme du gradient que l'on veut générer à l'intérieur du bloc. L'homme du métier sait faire ces adaptations.

Par ailleurs, les inventeurs ont constaté de façon tout à fait inattendue que la présence de la couche de protection sur la surface extérieure du bloc en matériau dense avait une incidence significative sur la migration du matériau d'imbibition à l'intérieur du bloc

En particulier, ils ont constaté que la couche de protection permettait d'obtenir un gradient en phase liante plus marqué et par conséquent un gradient de dureté beaucoup plus important que ce qui est possible d'obtenir en l'absence de ce matériau de protection. En outre, le gradient en phase liante peut être en forme de dôme.

Cet effet est illustré par les deux exemples suivants, qui concernent tous les deux le traitement d'un bloc dense en carbure de tungstène/cobalt dont la teneur en cobalt avant traitement est de 13% en poids, le matériau d'imbibition étant constitué par une pastille de carbure de tungstène/cobalt à composition eutectique, c'est-à-dire à environ 65% en poids de cobalt. La taille des grains de WC est par exemple d'environ 1 µm correspondant à une dureté initiale de 1230 HV. Dans les deux cas, l'ensemble est disposé dans un creuset en alumine à l'intérieur d'un four à résistance et porté à la température de 1350 °C (température échantillon) pendant 3 minutes.

Dans le premier exemple, les parois extérieures du bloc dense qui n'étaient pas destinées à être en contact avec le matériau d'imbibition, ont été revêtues d'un matériau de protection constitué de nitrure de bore. Après traitement, la dureté au voisinage de la surface extérieure du bloc était de l'ordre de 1370 HV, alors que la dureté minimale à l'intérieur du coeur du bloc était de 890 HV seulement, soit une différence de dureté de l'ordre de 480 HV, la variation de dureté pouvant s'effectuer sur des distances de l'ordre de 5mm.

Dans le deuxième exemple, donné à titre de comparaison, les parois externes du bloc dense n'ont pas été revêtues de couche protectrice. La dureté maximale observée a été de 1200 HV à la surface extérieure du bloc, et la dureté minimale, au coeur du bloc de 1010 HV, ce qui correspond à une différence de 190 HV seulement.

La différence entre les deux résultats peut avoir différentes explications. On peut notamment penser que le matériau de protection augmente l'énergie interfaciale entre la phase liante et la phase carbure, et donc, a une incidence sur la migration de la phase liante à l'intérieur du bloc.

Le procédé qui vient d'être décrit et qui permet d'obtenir des blocs denses destinés à constituer des taillants d'outils présente l'avantage de permettre l'obtention de blocs dont la partie externe est dure et la partie centrale est tenace. Cette variation de dureté se fait sur des distances millimétriques. En particulier, la variation de dureté se fait sur une distance supérieure à 0,5 mm, de préférence, supérieure à 1 mm, voire supérieure à 2 mm, ou même 3 mm, mais de préférence inférieure à 30 mm, mieux inférieure à 8 mm, même inférieure à 6 mm.

En outre, les inventeurs ont constaté qu'après imbibition du bloc dense, il est possible de déposer sur la face supérieure du bloc, une plaquette de diamant synthétique, tout en conservant en partie le gradient obtenu par le traitement d'imbibition. Cette couche de diamant de relativement forte épaisseur, de préférence supérieure à 0,5 mm, peut être mise en place par pressage d'une poudre de graphite par le procédé HPHT (Haute Pression - Haute Température). On obtient alors un taillant tel que représenté en coupe à la figure 5 qui est constitué d'un bloc support 40 en cermet dense dont le coeur 41 a été enrichi en phase liante par imbibition afin d'être plus tenace, et d'une plaquette de diamant 42 rapportée sur une face 43 du bloc support.

Lorsque la plaquette de diamant a été rapportée sur un bloc en matériau dense qui a été traité avec une couche protectrice telle que l'on vient de la décrire, l'amplitude du gradient de dureté à l'intérieur du bloc support n'est plus que de 350 HV au lieu de 480 HV, mais la dureté maximale en périphérie de l'échantillon est de 1550 HV au lieu de 1370 HV et la dureté minimale est de 1200 HV au bas du bloc au lieu de 890 HV, soit un bloc support plus dur en surface, mais un peu moins tenace à coeur comparé au même bloc traité, avant l'opération HPHT.

Cette évolution de la dureté résulte de l'opération de pressage du diamant, qui a une incidence sur le gradient de cobalt et donc sur la dureté du support de la plaquette de diamant.

Pour déposer une plaquette diamentée sur un bloc support en cermet dense, on peut également procéder selon une deuxième méthode qui est illustrée à la figure 6.

Selon cette deuxième méthode, on utilise un bloc 50 en cermet dense qui a été traité selon l'une ou l'autre des méthodes d'imbibition indiquées ci-dessus afin de lui conférer un coeur 51 dont la ténacité a été améliorée par augmentation de la teneur en phase liante. Sur ce cermet on assemble par imbibition au travers d'une surface 55 un taillant 52 constitué d'un bloc support 53 en cermet dense et homogène sur lequel a été rapportée préalablement une plaquette de diamant 54.

Les compositions des blocs 53 et 50 sont choisies de telle sorte que, lorsqu'on les met en contact et qu'on les porte à une température supérieure ou égale à la température eutectique, il y a migration de phase liante de l'un des blocs vers l'autre, de façon à assurer le parfait assemblage de ces deux blocs. Pour obtenir ce résultat, il convient de choisir, pour les blocs 53 et 50, des cermets ayant des compositions et/ou des tailles et/ou des formes de particules dures telles que les pressions de migration soient différentes. Ces pressions de migration dépendent notamment de la taille et de la forme des particules de carbure et de la teneur en phase liante. L'homme du métier sait choisir ces structures de cermets.

Le procédé qui vient d'être décrit permet de fabriquer des taillants pour des têtes d'outils de forage tels que des tricônes, des outils PDC ou TSP, des outils imprégnés pour le forage pétrolier, ou encore des taillants pour des outils d'abattage ou de fragmentation des roches ou de foration, dans le domaine des mines, du génie civil, ou encore des outils pour l'usinage des matériaux.

Ces taillants sont des pièces qui comportent au moins un bloc en matériau dense obtenu par le procédé selon l'invention ou qui sont constitués d'un tel bloc. Ces blocs peuvent avoir des formes très diverses, adaptées au cas par cas à l'outil auquel ils sont destinés. Ils peuvent ainsi constituer des lames.

Ces taillants peuvent être implantés sur tout type d'outil destiné au forage pétrolier ou au forage minier ou encore dans le domaine du génie civil, notamment sur toute machine d'excavation du sol ou du sous-sol. Ces applications sont notamment des pics utilisés sur les machines minières du type « attaque ponctuelle » ou du type « mineur continu » ou de type « haveuse » ou des tunneliers en roches tendres. Ces applications peuvent également être des molettes utilisées sur des machines notamment à pleine section tels que des tunneliers ou des foreuses de cheminées , ou encore des trépans de foration rotative ou de foration roto-percutante.

Ce procédé peut également être utilisé pour fabriquer des éléments d'outils de travail du métal pour lesquels on souhaite obtenir une surface active très dure sur un corps plus tenace.

## Revendications

1. Procédé pour fabriquer une pièce, et notamment un taillant, comprenant au moins un bloc en matériau dense (1, 40, 50) constitué de particules dures, de nature identique ou différente, dispersées dans une phase liante ductile, le matériau dense étant susceptible d'être enrichi localement en phase liante par imbibition d'un matériau d'imbibition, **caractérisé en ce qu'**on dépose sur tout ou partie de la surface du bloc, en laissant libre au moins une aire d'imbibition (4) d'une surface (3) du bloc, un matériau de protection (7) capable d'empêcher la migration du matériau d'imbibition à travers les parois sur lesquelles le matériau de protection est déposé et éventuellement de modifier la cinétique de migration de la phase liante dans le bloc, on met l'aire d'imbibition (4) de la surface (3) du bloc (1) au contact d'un matériau d'imbibition (2), puis on soumet le bloc dense au contact du matériau d'imbibition à un cycle thermique adapté, de façon à faire passer le matériau d'imbibition au moins partiellement à l'état liquide, et la phase liante du bloc totalement à l'état liquide, de telle sorte que l'enrichissement en phase liante se fasse uniquement à travers l'aire d'imbibition, de façon à créer dans le bloc un gradient continu en phase liante sur des distances millimétriques et de la forme désirée,
les particules solides dont est constitué le matériau du bloc dense comprenant au moins des particules de carbures métalliques dures, et la phase liante étant de nature métallique,
le matériau d'imbibition étant constitué de particules dures dispersées dans une phase liante,
le cycle thermique subi par le bloc en contact avec le matériau d'imbibition consistant en une montée en température jusqu'à une température de maintien Tm comprise dans un intervalle [température de fusion de l'eutectique du bloc en matériau dense Te ; Te + 200°C, de préférence Te + 50°C], un maintien à la température de maintien Tm durant un temps de maintien tm fixé en fonction de la géométrie du bloc et de la géométrie du gradient de composition souhaité, de 0 à 15 minutes, puis un refroidissement tout d'abord rapide jusqu'à une température inférieure à Te, et enfin un refroidissement plus lent jusqu'à la température ambiante.

2. Procédé selon la revendication 1, **caractérisé en ce que** le cycle thermique est réalisé, de telle sorte qu'il se forme dans l'ensemble constitué par le bloc dense et le matériau d'imbibition, un gradient de température tel que la température minimale d'imbibition est atteinte à l'interface entre le bloc et le matériau d'imbibition et tel que, dans le bloc, au moins au voisinage de l'interface, la température est supérieure à la température minimale d'imbibition et, dans le matériau d'imbibition, au moins au voisinage de l'interface, la température est inférieure à la température minimale d'imbibition.

3. Procédé selon l'une quelconque des revendications 1 à 2, **caractérisé en ce que** le matériau d'imbibition est une pastille (2) constituée d'un compact de poudre agglomérée à froid sous charge dont une face est au contact d'une surface du bloc en matériau dense.

4. Procédé selon l'une quelconque des revendications 1 à 2, **caractérisé en ce que** le matériau d'imbibition est sous forme d'un revêtement sur une surface du bloc en matériau dense, déposé par exemple au pinceau, par projection plasma ou par projection laser.

5. Procédé selon l'une quelconque des revendications 1 à 4, **caractérisé en ce que** le bloc (1) au contact du matériau d'imbibition (2) est chauffé dans un four (9) sous atmosphère contrôlée ou sous vide.

6. Procédé selon l'une quelconque des revendications 1 à 5, **caractérisé en ce que** le bloc en matériau dense contient, en outre, des particules de diamant naturel ou synthétique, de taille allant jusqu'à 1 mm de diamètre.

7. Procédé selon l'une quelconque des revendications 1 à 6, **caractérisé en ce que** les particules et la phase liante du matériau d'imbibition sont de même nature que celles du bloc en matériau dense.

8. Procédé selon la revendication 7, **caractérisé en ce que** les particules et la phase liante du matériau d'imbibition ne sont pas dans les mêmes proportions que celles du bloc.

9. Procédé selon l'une quelconque des revendications 1 à 8, **caractérisé en ce que** la composition chimique du matériau d'imbibition est constituée, pour au moins 85% en poids, d'un eutectique formé entre le ou les carbure(s) métallique(s) du bloc en matériau dense et la phase liante métallique, de telle sorte que l'écart entre la température de fusion de la phase liante du matériau d'imbibition et la température de fusion de la phase liante du bloc est inférieur à 200°C, et pour au plus 15%, en poids, d'un ou plusieurs éléments métalliques pris parmi Cu, Si, Mn, Cr, Mo, W, V, Nb, Ta, Ti, Zr, Hf, le reste étant des impuretés.

10. Procédé selon l'une quelconque des revendications 7 à 9, **caractérisé en ce que** la température minimale d'imbibition est la température Te de fusion de l'eutectique du bloc en matériau dense.

11. Procédé selon l'une quelconque des revendications 1 à 10, **caractérisé en ce que** le refroidissement rapide est supérieur à 40°C/min, et le refroidissement plus lent est inférieur à 10°C/min.

12. Procédé selon l'une quelconque des revendications 1 à 11, **caractérisé en ce que** le matériau dont est constitué le bloc en matériau dense est un cermet dense du type WC-Co ou WC-[Co et/ou Ni et/ou Fe], auquel on a éventuellement ajouté des particules de diamant, et **en ce que** le matériau d'imbibition est du type WC-M, M étant constitué d'un ou plusieurs métaux pris parmi Co, Ni et Fe.

13. Procédé selon la revendication 12, **caractérisé en ce que** le cermet dont est constitué le bloc en matériau dense est du type WC-Co et comprend au plus 35% en poids de cobalt, et **en ce que** le matériau d'imbibition comprend une teneur en cobalt de 35 à 65% en poids.

14. Procédé selon l'une quelconque des revendications 1 à 13, **caractérisé en ce que** la couche de protection est constituée de nitrure de bore, de graphite ou d'alumine.

15. Procédé selon l'une quelconque des revendications 1 à 14, **caractérisé en ce que** le bloc (40, 50) en matériau dense est un support de taillant d'outil de forage et **en ce que** après le traitement d'imbibition du bloc, on dépose sur une face du bloc une plaquette diamantée (42, 54) de type PDC (Polycrystalline Diamond Compact) ou TSP (Thermally Stable Polycrystalline diamond).

16. Procédé selon la revendication 15, **caractérisé en ce que** la plaquette diamantée (42) est rapportée par HPHT (Haute Pression - Haute Température) directement sur le bloc (40) préalablement traité par imbibition.

17. Procédé selon la revendication 15, **caractérisé en ce que** la plaquette diamantée (54) est portée par un cermet (53) qui est assemblé par imbibition sur le bloc (50) en matériau dense préalablement traité par imbibition.

18. Procédé selon l'une quelconque des revendications 1 à 17, **caractérisé en ce que** la pièce constitue un taillant pour tête d'outil de forage tel qu'un tricône, un outil PDC ou TSP, un outil imprégné pour le forage pétrolier, un taillant pour un outil d'abattage ou de fragmentation de roche ou de foration, pour un outil d'usinage de matériaux.

## Patentansprüche

1. Verfahren zur Herstellung eines Teiles, insbesondere einer Schneide, bestehend aus mindestens einem Block aus dichtem Werkstoff (1, 40, 50), der aus harten Partikeln gleicher oder unterschiedlicher Beschaffenheit besteht, die in einer duktilen Bindemittelphase verteilt sind, wobei der dichte Werkstoff geeignet ist, lokal durch Tränken mit einem Tränkmittel an Bindemittelphase angereichert zu werden, **dadurch gekennzeichnet, dass** auf die ganze oder einen Teil der Oberfläche des Blockes unter Freilassen mindestens eines Tränkbereichs (4) einer Fläche (3) des Blockes ein Schutzmittel (7) aufgetragen wird, das in der Lage ist, das Eindringen des Tränkmittels durch die Wände zu verhindern, auf die das Schutzmittel aufgetragen ist, und eventuell die Kinetik der Wanderung der Bindemittelphase im Block zu ändern, der Tränkbereich (4) der Fläche (3) des Blockes (1) mit einem Tränkmittel (2) in Berührung gebracht wird und dann der dichte Block in Berührung mit dem Tränkmittel einer geeigneten Temperaturfolge unterworfen wird, um das Tränkmittel mindestens teilweise in den flüssigen Zustand überzuführen und die Bindemittelphase des Blockes vollständig in den flüssigen Zustand überzuführen, derart, dass die Anreicherung an Bindemittelphase ausschließlich durch den Tränkbereich erfolgt, derart, dass im Block über Millimeterstrecken und in der gewünschten Form ein stetiger Bindemittelphasengradient erzeugt wird,
wobei die festen Partikel, aus denen der Werkstoff des Blockes besteht, mindestens harte Karbidpartikel umfassen und die Bindemittelphase metallisch ist,
wobei das Tränkmittel aus in einer Bindemittelphase verteilten harten Partikeln besteht,
wobei die Temperaturfolge, der der Block in Berührung mit dem Tränkmittel ausgesetzt wird, in einer Temperaturerhöhung bis zu einer Haltetemperatur Tm, die in einem Intervall [Schmelzpunkt des Eutektikums des Blockes aus dichtem Werkstoff Te; Te + 200°C, vorzugsweise Te + 50°C] liegt, einem Halten der Haltetemperatur Tm während einer Haltezeit tm, die in Abhängigkeit von der Geometrie des Blockes und der Geometrie des gewünschten Zusammensetzungsgradienten auf zwischen 0 und 15 Minuten festgelegt wird, und dann einer zunächst raschen Abkühlung auf eine Temperatur unterhalb Te und schließlich einer langsameren Abkühlung auf Umgebungstemperatur besteht.

2. Verfahren nach Patentanspruch 1, **dadurch gekennzeichnet, dass** die Temperaturfolge derart ausgeführt wird, dass sich in der Einheit aus dichtem Block und Tränkmittel ein Temperaturgradient ausbildet, derart, dass die minimale Tränktemperatur an der Grenzfläche zwischen dem Block und dem Tränkmittel erreicht wird, und derart, dass die Temperatur im Block mindestens nahe der Grenzfläche höher ist, als die minimale Tränktemperatur, und im Tränkmittel mindestens nahe der Grenzfläche niedriger, als die minimale Tränktemperatur.

3. Verfahren nach irgendeinem der Patentansprüche 1 bis 2, **dadurch gekennzeichnet, dass** das Tränkmittel ein Pellet (2) ist, bestehend aus einem Presskörper aus unter Last kalt gepresstem Pulver, dessen eine Seite mit einer Fläche des Blockes aus dichtem Werkstoff in Berührung steht.

4. Verfahren nach irgendeinem der Patentansprüche 1 bis 2, **dadurch gekennzeichnet, dass** das Tränkmittel die Form einer Beschichtung auf einer Fläche des Blockes aus dichtem Werkstoff hat, die beispielsweise mit einem Pinsel, durch Plasmaspritzen oder Laserspritzen aufgetragen wurde.

5. Verfahren nach irgendeinem der Patentansprüche 1 bis 4, **dadurch gekennzeichnet, dass** der Block (1) in Berührung mit dem Tränkmittel (2) in einem Ofen (9) unter Schutzgasatmosphäre oder im Vakuum erhitzt wird.

6. Verfahren nach irgendeinem der Patentansprüche 1 bis 5, **dadurch gekennzeichnet, dass** der Block aus dichtem Werkstoff außerdem Partikel aus natürlichem oder synthetischem Diamant einer Größe von bis zu 1 mm Durchmesser enthält.

7. Verfahren nach irgendeinem der Patentansprüche 1 bis 6, **dadurch gekennzeichnet, dass** die Partikel und die Bindemittelphase des Tränkmittels dieselbe Beschaffenheit haben, wie die des Blockes aus dichtem Werkstoff.

8. Verfahren nach Patentanspruch 7, **dadurch gekennzeichnet, dass** die Partikel und die Bindemittelphase des Tränkmittels nicht im selben Verhältnis zueinander stehen, wie im Block.

9. Verfahren nach irgendeinem der Patentansprüche 1 bis 8, **dadurch gekennzeichnet, dass** die chemische Zusammensetzung des Tränkmittels zu mindestens 85 Gewichtsprozent aus einem Eutektikum besteht, gebildet aus dem oder den Karbid(en) des Blockes aus dichtem Werkstoff und der metallischen Bindemittelphase, derart, dass der Abstand zwischen dem Schmelzpunkt der Bindemittelphase des Tränkmittels und dem Schmelzpunkt der Bindemittelphase des Blockes kleiner ist als 200°C, und zu höchstens 15 Gewichtsprozent aus einem oder mehreren metallischen Elementen, unter Cu, Si, Mn, Cr, Mo, W, V, Nb, Ta, Ti, Zr, Hf ausgewählt, während der Rest Verunreinigungen sind.

10. Verfahren nach irgendeinem der Patentansprüche 7 bis 9, **dadurch gekennzeichnet, dass** die minimale Tränktemperatur der Schmelzpunkt Te des Eutektikums des Blockes aus dichtem Werkstoff ist.

11. Verfahren nach irgendeinem der Patentansprüche 1 bis 10, **dadurch gekennzeichnet, dass** die rasche Abkühlung größer ist, als 40°C/min und die langsamere Abkühlung kleiner, als 10°C/min.

12. Verfahren nach irgendeinem der Patentansprüche 1 bis 11, **dadurch gekennzeichnet, dass** der Werkstoff, aus dem der Block aus dichtem Werkstoff besteht, ein dichtes Cermet des Typs WC-Co oder WC-[Co und/oder Ni und/oder Fe] ist, dem eventuell Diamant-Partikel zugesetzt wurden, und dadurch, dass das Tränkmittel vom Typ WC-M ist, wobei M für ein oder mehrere Metall(e) unter Co, Ni und Fe steht.

13. Verfahren nach Patentanspruch 12, **dadurch gekennzeichnet, dass** das Cermet, aus dem der Block aus dichtem Werkstoff besteht, vom Typ WC-Co ist und höchstens 35 Gewichtsprozent Kobalt enthält, und dadurch, dass das Tränkmittel einen Kobaltgehalt von 35 bis 65 Gewichtsprozent aufweist.

14. Verfahren nach irgendeinem der Patentansprüche 1 bis 13, **dadurch gekennzeichnet, dass** die Schutzschicht aus Bornitrid, Graphit oder Aluminiumoxid besteht.

15. Verfahren nach irgendeinem der Patentansprüche 1 bis 14, **dadurch gekennzeichnet, dass** der Block (40, 50) aus dichtem Werkstoff ein Schneidenträger eines Bohrwerkzeugs ist und dadurch, dass nach dem Tränken des Blockes auf eine Seite des Blockes ein diamantbesetztes Plättchen (42, 54) des Typs PDC (Polycristalline Diamond Compact) oder TSP (Thermally Stable Polycristalline diamond) gesetzt wird.

16. Verfahren nach Patentanspruch 15, **dadurch gekennzeichnet, dass** das diamantbesetzte Plättchen (42) durch HPHT (hohen Druck und hohe Temperatur) direkt auf den vorher getränkten Block (40) aufgebracht wird.

17. Verfahren nach Patentanspruch 15, **dadurch gekennzeichnet, dass** die diamantbesetzte Platte (54) von einem Cermet (53) getragen wird, das durch Tränken am vorher getränkten Block (50) aus dichtem Werkstoff angebracht wird.

18. Verfahren nach irgendeinem der Patentansprüche 1 bis 17, **dadurch gekennzeichnet, dass** das Teil eine Schneide für einen Bohrwerkzeugkopf, wie etwa einen Dreikegelrollenmeißel, ein PDC- oder TSP-Werkzeug, ein imprägniertes Werkzeug für Erdölbohrungen, eine Schneide für ein Verhau- oder Felszertrümmerungs- oder Sprenglochbohrwerkzeug oder für ein Materialbearbeitungswerkzeug ist.

## Claims

1. A process for manufacturing a part, and in particular a cutter, comprising at least one block of dense material (1, 40, 50) made up of hard particles, of identical or different nature, dispersed in a ductile binder phase, the dense material being able to be enriched locally in the binder phase by imbibiting an imbibiting material, **characterised in that** there is deposited on the whole or part of the surface of the block, leaving free at least one imbibition area (4) of a surface (3) of the block, a protective material (7) capable of preventing the migration of the imbibiting material through the walls on which the protective material is deposited and possibly of modifying the migration kinetics of the binder phase in the block, the imbibition area (4) of the surface (3) of the block (1) is brought into contact with an imbibiting material (2), then the dense block in contact with the imbibiting material is subjected to a suitable thermal cycle such as to bring the imbibiting material at least partially into the liquid state, and the binder phase of the block totally into the liquid state such that the enrichment in the binder phase takes place purely through the imbibiting area such as to create in the block a continuous gradient in the binder phase over millimetric distances and of the desired form,
the solid particles of which the material of the dense block is made comprising at least particles of hard metal carbides, and the binder phase being of metallic nature,
the imbibiting material being made of hard particles dispersed in a binder phase,
the thermal cycle to which the block in contact with the imbibiting material is subjected consisting of a rise in temperature to a holding temperature Tm that comes within a range [melting point of the eutectic of the block of dense material Te; T + 200°C, preferably Te + 50°C], holding at the holding temperature Tm for a holding time tm set as a function of the geometry of the block and of the geometry of the desired composition gradient, of 0 to 15 minutes, then cooling, first of all rapidly, to a temperature below Te, and finally slower cooling to ambient temperature.

2. The process according to Claim 1, **characterised in that** the thermal cycle is carried out such that there forms in the assembly comprised of the dense block and the imbibiting material, a temperature gradient such that the minimum imbibition temperature is reached at the interface between the block and the imbibiting material and such that, within the block, at least in the vicinity of the interface, the temperature is higher than the minimum imbibition temperature and, in the imbibiting material, at least in the vicinity of the interface, the temperature is lower than the minimum imbibition temperature.

3. The process according to either of Claims 1 to 2, **characterised in that** the imbibiting material is a lozenge (2) made of a cold-agglomerated powder compact under charge, one face of which is in contact with a surface of the block of dense material.

4. The process according to either of Claims 1 to 2, **characterised in that** the imbibiting material is in the form of a covering on a surface of the block of dense material, deposited for example by brush, by plasma projection or by laser projection.

5. The process according to any of Claims 1 to 4, **characterised in that** the block (1) in contact with the imbibiting material (2) is heated in an oven (9) under a controlled atmosphere or in a vacuum.

6. The process according to any of Claims 1 to 5, **characterised in that** the block of dense material contains, furthermore, natural or synthetic diamond particles, of a size up to 1 mm in diameter.

7. The process according to any of Claims 1 to 6, **characterised in that** the particles and the binder phase of the imbibiting material are of the same nature as those of the block of dense material.

8. The process according to Claim 7, **characterised in that** the particles and the binder phase of the imbibiting material are not in the same proportions as those of the block.

9. The method according to any of Claims 1 to 8, **characterised in that** the chemical composition of the imbibiting material is made up, for at least 85% by weight, of a eutectic formed between the metal carbide(s) of the block of dense material and the metal binder phase such that the difference between the melting point of the binder phase of the imbibiting material and the melting point of the binder phase of the block is less than 200°C, and for 15% by weight at most, of one or more metal elements taken from Cu, Si, Mn, Cr, Mo, W, V, Nb, Ta, Ti, Zr, Hf, the remainder being impurities.

10. The process according to any of Claims 7 to 9, **characterised in that** the minimum imbibition temperature is the melting point Te of the eutectic of the block of dense material.

11. The process according to any of Claims 1 to 10, **characterised in that** the rapid cooling is greater than 40°C/min, and the slower cooling is less than 10°C/min.

12. The process according to any of Claims 1 to 11, **characterised in that** the material of which the block of dense material is made is a dense cermet of the WC-Co or WC-[Co and/or Ni and/or Fe] type to which diamond particles may have been added, and **in that** the imbibiting material is of the WC-M type, M being made of one or more metals taken from Co, Ni and Fe.

13. The process according to Claim 12, **characterised in that** the cermet of which the block of dense material is made is of the WC-Co type and comprises at most 35% by weight cobalt, and **in that** the imbibiting material has a cobalt content of 35 to 65% by weight.

14. The process according to any of Claims 1 to 13, **characterised in that** the protective layer is made of boron, graphite or aluminium nitride.

15. The process according to any of Claims 1 to 14, **characterised in that** the block (40, 50) of dense material is a cutter support for a drilling tool and **in that** after the imbibition treatment of the block, a diamond table (42, 54) of PDC (Polycrystalline Diamond Compact) or TSP (Thermally Stable Polycrystalline diamond) type is deposited on one face of the block.

16. The process according to Claim 15, **characterised in that** the diamond table (42) is applied by HPHT (High Pressure - High Temperature) directly to the block (40) prior to the imbibition treatment.

17. The process according to Claim 15, **characterised in that** the diamond table (54) is supported by a cermet (53) which is assembled by imbibition on the block (50) of dense material previously treated by imbibition.

18. The process according to any of Claims 1 to 17, **characterised in that** the part constitutes a cutter for the head of a drilling tool such as a Tricone, a PDC or TSP tool, an impregnated tool for oil drilling, a cutter for cutting up or fragmenting rock or for drilling, for a material machining tool.
